# FASCICULE DE BREVET EUROPEEN

(11) **EP 1 046 699 B1**
(45) Date de publication et mention de la délivrance du brevet: **07.05.2008**
(21) Numéro de dépôt: 00401044.3
(22) Date de dépôt: 14.04.2000
(51) Int. Cl.: C10M 169/04, C10M 171/00, C10M 105/38, C10M 107/34, C10M 129/10, C10M 129/42, C10M 129/76, C10M 135/04, C10M 135/06, C10M 135/10, C10M 135/18, C10M 149/14, C10M 155/02, C10N 30/00, C10N 40/04, C10N 40/08, C10N 40/25, C10N 40/30

(54) **L'utilisation des fluides fonctionnels non toxiques et biodégradables pour véhicules automobiles**
Verwendung von nichttoxischen, biologisch abbaubaren funktionellen Flüssigkeiten für Kraftfahrzuege
Use of non-toxic, biodegradable functional fluids for motor vehicles

(30) Priorité: 19.04.1999 FR 9904900
(43) Date de publication de la demande: 25.10.2000
(73) Titulaire: RENAULT S.A.S., 92100 Boulogne Billancourt (FR)
(72) Inventeur: Criqui, Bernard, 92150 Suresnes (FR); Linnemann, Tom, 78230 le Pecq (FR); Desplanches, Gérard, 91120 Palaiseau (FR); Woydt, Mathias, 13465 Berlin (DE)
(74) Mandataire: Casalonga, Axel

(56) Documents cités:
- EP-A- 0 572 866
- DE-A- 19 647 554
- US-A- 3 876 550
- US-A- 5 401 428

## Description

L'invention concerne l'utilisation des fluides fonctionnels non toxiques et biodégradables pour véhicules automobiles obtenus par adjonction d'additifs fonctionnels non toxiques et biodégradables à des fluides de base de type copolymère d'oxyde d'éthylène et d'oxyde de propylène.

Chaque véhicule automobile contient actuellement une variété de fluides remplissant différentes fonctions telles que les huiles lubrifiantes de moteur et/ou d'engrenage, les huiles hydrauliques telles que l'huile pour direction assistée, le liquide de freins ou le fluide d'amortisseurs, et le liquide de refroidissement.

Lors de la mise hors d'usage définitive d'un véhicule, tous ces fluides doivent être retirés à 95 % et mis en décharge dans des conteneurs séparés ou recyclés séparément ce qui entraîne des coûts importants.

Parmi ces fluides fonctionnels, le plus problématique d'un point de vue écologique est sans doute l'huile moteur. En effet, les lubrifiants actuels utilisent majoritairement des huiles de base minérales (paraffiniques ou naphténiques) ou synthétiques peu ou pas biodégradables. Pour satisfaire les exigences d'un cahier de charges ou d'une norme de lubrifiant, on ajoute à cette huile de base un ensemble d'additifs ayant des fonctions bien précises. On peut indiquer à titre d'exemple de tels additifs
- les inhibiteurs de la corrosion/rouille des pièces métalliques du moteur,
- les agents anti-usure (AW) et extrême-pression (EP) réduisant le frottement par réaction chimique avec la surface métallique,
- les agents dispersants assurant la dispersion et l'évacuation de contaminants solides insolubles,
- les agents détergents évitant la formation de dépôt à la surface des pièces métalliques par dissolution des produits secondaires d'oxydation ou de la combustion,
- les agents augmentant l'indice de viscosité (VI), c'est-à-dire réduisant la diminution de la viscosité du lubrifiant en fonction de la température,
- les agents anti-oxydation inhibant la dégradation par oxydation du lubrifiant, et
- les agents abaissant le point d'écoulement.

La plupart de ces additifs présentent des problèmes de toxicité et ne sont pas biodégradables ou sont cancérigènes.

Ainsi, les huiles moteur actuelles posent un sérieux problème pour la protection de l'environnement car les fuites d'huile, l'émission avec les gaz d'échappement et la non maîtrise de la collecte et du recyclage d'un tonnage élevé d'huiles de vidange (en Allemagne, jusqu'à 20 à 30 % du volume des ventes) sont à l'origine d'une pollution importante.

Une approche pour surmonter ces problèmes a consisté à utiliser des fluides de base non écotoxiques et rapidement biodégradables.

Ainsi, la demande de brevet DE A 196 47 554 (Daimler Benz et Fragol Industrieschmierstoffe) divulgue un fluide de réfrigération et de lubrification à vie d'un moteur à combustion interne constitué d'un fluide porteur à base d'un copolymère d'oxyde d'éthylène et d'oxyde de propylène ayant une masse molaire moyenne comprise entre 300 et 700 et un rapport en poids EO/PO compris entre 30/70 et 70/30, et d'un mélange d'additifs.

Cependant, dans cette demande, seul le fluide de base présente une biodégradabilité rapide supérieure à 90 % et une absence de toxicité écologique.

La demande de brevet EP 0 572 866 divulgue des fluides fonctionnels écologiques et biodégradables, constitués d'un fluide de base biodégradable, de préférence choisi parmi les esters de polyols, et d'additifs non-toxiques ne présentant pas de risques écologiques.

Le brevet US 5 401 428 divulgue des fluides hydrosolubles et biodégradables pour l'usinage de métaux ferreux et non-ferreux comprenant du poly(acide aspartique) en tant qu'agent anti-oxydant, biodégradable.

Le brevet WO 97/30137 (correspondant à DE 196 05 162) (Elf Antar) décrit une composition lubrifiante constituée d'au moins 70 % en poids d'au moins un monoalkylèneglycol en C₂₋₅, et jusqu'à 30 % d'un mélange d'additifs. Cette composition peut contenir en outre une faible proportion, notamment de 0 à 15 % en poids, d'un polyalkylèneglycol ayant une masse molaire inférieure à 5000.

Cependant, en raison de la volatilité élevée des monoalkylène-glycols, la limite supérieure de température d'utilisation de ces lubrifiants est au plus égale à 165 °C. Une grande partie des additifs contenus dans ces lubrifiants sont par ailleurs toxiques et peu biodégradables.

La demanderesse a découvert à présent qu'il était possible de surmonter les problèmes liés à l'écotoxicité et au recyclage des lubrifiants, des fluides hydrauliques et des liquides de refroidissement de l'art antérieur en utilisant des copolymères d'oxyde d'éthylène et d'oxyde de propylène en tant qu'unique fluide de base pour les différents fluides fonctionnels et en y ajoutant uniquement des additifs non toxiques et rapidement biodégradables en une quantité réduite.

Cette utilisation d'un même fluide de base permet, lors de la mise hors d'usage définitive du véhicule, de mettre en décharge avec un seul numéro de déchet ou de retraiter conjointement l'ensemble des fluides fonctionnels fabriqués à partir de celui-ci.

Par ailleurs, l'utilisation d'additifs exclusivement non toxiques et biodégradables résout par ailleurs le problème des nuisances écologiques en cas de fuites accidentelles ou de négligences de récupération des fluides.

La présente invention a donc pour objet l'utilisation de copolymères d'oxyde d'éthylène (EO) et d'oxyde de propylène (PO) en tant que seul et même fluide de base pour la fabrication des différents fluides fonctionnels de véhicules automobiles par adjonction d'additifs fonctionnels appropriés non toxiques et biodégradables.

Elle a également pour objet un fluide fonctionnel pour véhicule automobile contenant un fluide de base constitué de copolymères d'oxyde d'éthylène (EO) et d'oxyde de propylène (PO), et différents additifs fonctionnels non toxiques et biodégradables.

Les copolymères d'oxyde d'éthylène et d'oxyde de propylène (appelés ci-après copolymères EO/PO) utilisés en tant que fluide de base pour la fabrication de liquides fonctionnels sont des copolymères statistiques contenant de 30 à 90 % en poids de motifs dérivés d'oxyde d'éthylène et de 70 à 10 % en poids de motifs dérivés d'oxyde de propylène et ayant une masse molaire moyenne en poids comprise entre 300 et 1200.

Ces fluides de base, du fait de leur structure macromoléculaire, ont des indices de viscosité élevés, généralement compris entre 140 et 220, qui rendent superflue l'addition d'additifs ayant pour fonction l'augmentation de l'indice de viscosité.

La bonne miscibilité avec l'eau de ces fluides permet de se passer d'additifs dispersants et/ou détergents lors de la formulation de lubrifiants.

La biodégradabilité rapide (selon CEC L-33-A-94) de ces fluides est supérieure à 70 %, voire même parfois supérieure à 80 %.

Ces copolymères ont un bon pouvoir lubrifiant que l'on peut attribuer à la formation de films solidement adsorbés à la surface des pièces soumises au frottement. Ils ont également un point d'écoulement très bas, inférieur à -20 °C voire même inférieur à -30 °C. Leur pouvoir réfrigérant est meilleur que celui des huiles minérales.

Les molécules décrites ci-dessus utilisées selon la présente invention comme fluide de base pour liquides fonctionnels de véhicules automobiles doivent avoir une volatilité faible. Dans le domaine des moteurs, cette volatilité est évaluée par mesure de la perte de masse par évaporation à haute température. Cette perte de masse est déterminée en Europe au moyen de l'essai Noack, d'origine allemande (NF T 60-161, CEC L-40-A-93, DIN 51-581), qui consiste à chauffer 65 g d'huile à 250 °C pendant 1 heure sous dépression d'air de 20 mm d'eau.

Les fluides de base, à savoir les copolymères EO/PO, utilisés selon la présente invention doivent avoir une volatilité (Noack) inférieure à 7 % et de préférence inférieure à 4 %.

Par ailleurs, comme indiqué ci-dessus à propos des copolymères EO/PO, les fluides de base selon l'invention doivent avoir un point d'écoulement suffisamment bas. On entend par point d'écoulement (en anglais : *pour point*) la plus basse température à laquelle l'huile coule encore lorsqu'elle est refroidie, sans agitation, dans des conditions normalisées (NF T 60-105/ASTM D 97/ISO 3016).

Les copolymères EO/PO et les esters à chaînes grasses de néopolyols formant les fluides de base utilisés selon la présente invention doivent avoir un point d'écoulement inférieur à -20 °C, et de préférence inférieur à -30 °C, voire même inférieure à -40 °C.

La présente invention s'est fixé pour but de résoudre les problèmes d'écotoxicité et de recyclage que posent les liquides fonctionnels de véhicules automobiles de l'art antérieur. Pour cela elle propose l'utilisation des fluides de base non toxiques et biodégradables décrits ci-dessus en association avec des additifs également non toxiques et biodégradables.

Les propriétés physico-chimiques intéressantes des fluides de base non additivés décrits ci-dessus, telles que leur indice de viscosité élevé, leur bas point d'écoulement et leur bon pouvoir lubrifiant permettent d'éviter l'utilisation d'additifs ayant pour fonction l'amélioration dedites propriétés (additifs anti-usure/extrême pression, abaisseurs de point d'écoulement et agent augmentant l'indice de viscosité).

Les additifs utilisés pour la fabrication des différents fluides fonctionnels sont choisis parmi les agents antioxydants, les agents anti-corrosion/anti-rouille, les agents régulateurs de pH (tampon), les agents anti-usure, les agents anti-hydrolyse, les agents dispersants et les agents anti-mousse, tous non toxiques et biodégradables.

Les agents anti-oxydants non toxiques et biodégradables sont choisis parmi les dialkyldithiocarbamates de zinc, les dithiocarbamates d'alkyle tels que le dithiocarbamate de méthyle, la vitamine E (tocophérol) et les dérivés de celle-ci, les phénols stériquement encombrés tels que le 2,6-di-*tert*-butyl-4-méthyl-phénol ou des phénols encombrés similaires dans lesquels le groupe méthyle en position 4 est remplacé par un groupe alkyle aliphatique supérieur, et les trisulfures de dialkyle.

Les agents anti-corrosion/anti-rouille non toxiques et biodégradables sont choisis parmi les dérivés d'acide succinique tels que les acides alkylsucciniques et les esters partiels d'acide succinique, et les alkylbenzènesulfonates de calcium neutres.

Le poly(acide aspartique) est un polymère peptidique d'acide aspartique capable de remplir à la fois les fonctions d'agent dispersant, d'agent tampon (régulateur de pH) et d'agent anti-usure. On utilisera de préférence un poly(acide aspartique) ayant une masse molaire moyenne en poids comprise entre 1000 et 10 000.

Les agents anti-mousse non toxiques et biodégradables sont par exemple choisis parmi les polydiméthylsiloxanes.

Bien que, pour la plupart des applications, l'addition d'agents anti-usure ne soit pas nécessaire, elle peut s'avérer utile dans la formulation d'huiles de moteur ou d'engrenage. Des agents anti-usure appropriés sont par exemple les dialkyldithiocarbamates de zinc, des oléfines sulfurées, des esters d'acides gras insaturés sulfurés, l'huile de jojoba sulfurée et des huiles végétales susceptibles d'être sulfurées par piégeage et transfert de soufre en provenance du carburant.

Cette liste d'additifs n'est bien entendu pas exhaustive et peut être allongée selon les cahiers de charge des différents fluides fonctionnels que l'on souhaite fabriquer à condition d'utiliser uniquement des additifs fonctionnels non toxiques et biodégradables.

Les quantités de ces différents additifs dépendront bien entendu de la nature du fluide de base et du rôle de l'additif. De manière générale, le ou les agents oxydants sont utilisés à raison de 0,2 à 3 % en poids, le ou les agents anti-corrosion/anti-rouille sont présents à raison de 0,05 à 1 % en poids, le ou les agents anti-usure, si présents, sont ajoutés à raison de 0,1 à 2 % en poids, le polyacide aspartique est présent à raison de 0,3 à 3 % en poids, le ou les agents anti-mousses sont présents en une quantité inférieure à 0,02 % en poids et le ou les agents anti-hydrolyse sont présents à raison de 0,2 à 2 % en poids, toutes ces valeurs étant rapportées au fluide de base.

De la même façon, la quantité totale d'additifs fonctionnels ajoutés dépendra de la nature chimique du fluide de base et de l'application du fluide fonctionnel final. Elle est généralement comprise entre 1 et 20 % en poids, de préférence entre 2 et 12 % en poids rapporté au fluide de base.

Le fluide fonctionnel fabriqué par adjonction d'additifs fonctionnels non toxiques et biodégradables à des copolymères d'oxyde d'éthylène et d'oxyde de propylène, peut être par exemple une huile moteur, une huile d'engrenage, une huile pour transmission automatique, une huile pour direction assistée, un fluide hydraulique pour amortisseurs, un liquidé de frein ou un liquide de refroidissement.

## Revendications

1. Utilisation, pour l'ensemble des fluides fonctionnels d'un véhicule automobile, d'un seul et même fluide de base comprenant un copolymère d'oxyde d'éthylène (EO) et d'oxyde de propylène (PO) de masse molaire moyenne en poids comprise entre 300 et 1200 et ayant un rapport en poids EO/PO compris entre 30/70 et 90/10 une volatilité (volatilité Noack mesurée selon DIN 51581) inférieure à 7 %, un indice de viscosité supérieur à 140, un point d'écoulement inférieur à -20 °C et une biodégradabilité selon CEC L-33-A-94 supérieure à 70 %, additionné d'un ou de plusieurs additifs fonctionnels non toxiques et biodégradables appropriés à la fonction spécifique.

2. Utilisation selon l'une quelconque des revendications précédentes, **caractérisée par le fait que** lesdits copolymères EO/PO ont une volatilité (volatilité Noack mesurée selon DIN 51581) inférieure à 4 %.

3. Utilisation selon l'une quelconque des revendications précédentes, **caractérisée par le fait que** lesdits copolymères EO/PO ont un point d'écoulement inférieur à -30 °C, et tout particulièrement inférieur à -40 °C.

4. Utilisation selon l'une quelconque des revendications précédentes, **caractérisée par le fait que** lesdits additifs fonctionnels sont choisis parmi les agents antioxydants, les agents anti-corrosion/anti-rouille, les agents régulateurs de pH (tampon), les agents anti-usure, les agents anti-hydrolyse, les agents anti-mousse et les agents dispersants, tous non toxiques et biodégradables.

5. Utilisation selon la revendication 4, **caractérisée par le fait que** les agents anti-oxydants non toxiques et biodégradables sont choisis parmi les dialkyldithiocarbamates de zinc, les thiocarbamates d'alkyle tels que le dithiocarbamate de méthyle, la vitamine E (tocophérol) et les dérivés de celle-ci, les phénols stériquement encombrés tels que le 2,6-di-*tert*-butyl-4-méthyl-phénol ou des phénols encombrés similaires dans lesquels le groupe méthyle en position 4 est remplacé par un groupe alkyle aliphatique supérieur, et les trisulfures de dialkyle.

6. Utilisation selon la revendication 4, **caractérisée par le fait que** le ou les agents anti-corrosion/anti-rouille non toxiques et biodégradables sont choisis parmi les dérivés d'acide succinique tels que les acides alkylsucciniques et les esters partiels d'acide succinique, et les alkylbenzènesulfonates de calcium neutres.

7. Utilisation selon la revendication 4, **caractérisée par le fait que** l'on utilise comme agent dispersant, agent tampon (régulateur de pH) et agent anti-usure un poly(acide aspartique) ayant une masse molaire moyenne en poids comprise entre 1000 et 10 000.

8. Utilisation selon la revendication 4, **caractérisée par le fait que** l'on utilise comme agent anti-usure des dialkyldithiocarbamates de zinc, des oléfines sulfurées, des esters d'acides gras insaturés sulfurées, l'huile de jojoba sulfurée et des huiles végétales susceptibles d'être sulfurées par piégeage et transfert de soufre en provenance du carburant.

9. Utilisation selon la revendication 4, **caractérisée par le fait que** le ou les agents anti-mousse non toxiques et biodégradables sont choisis parmi les polydiméthylsiloxanes.

10. Utilisation selon l'une quelconque des revendications précédentes, **caractérisée par le fait que** la teneur en additifs fonctionnels non toxiques et biodégradables des liquides fonctionnels préparés à partir du liquide de base est comprise entre 1 et 20 % en poids, de préférence entre 2 et 12 % en poids rapporté au fluide de base.

11. Utilisation selon l'une quelconque des revendications précédentes, **caractérisée par le fait que** lesdits fluides fonctionnels préparés sont choisis parmi l'huile moteur, l'huile d'engrenage, l'huile pour transmission automatique, l'huile pour direction assistée, le fluide hydraulique pour amortisseurs, le liquide de frein et le liquide de refroidissement.

## Claims

1. Use, for all of the functional fluids of a motor vehicle, of one and the same base fluid comprising a copolymer of ethylene oxide (EO) and propylene oxide (PO) with a weight-average molecular weight comprised between 300 and 1,200 and with a EO/PO weight ratio comprised between 30/70 and 90/10, a volatility (Noack volatility measured according to DIN 51581), of less than 7 %, a viscosity index of greater than 140, a pour point of less than -20°C and a biodegradability according to CEC L-33-A-94 of greater than 70 %, to which one or more non-toxic and biodegradable functional additives appropriate for the specific function are added.

2. Use according to any of the preceding claim, **characterized in that** said EO/PO copolymers have a volatility (Noack volatility measured according to DIN 51581) of less than 4 %.

3. Use according to any one of the preceding claims, **characterized in that** said EO/PO copolymers have a pour point of less than -30°C, and most particularly of less than -40°C.

4. Use according to any one of the preceding claims, **characterized in that** said functional additives are chosen from anti-oxidants, anti-corrosion/anti-rust agents, pH regulators (buffer), anti-wear agents, anti-hydrolysis agents, anti-foaming agents and dispersing agents, all being non-toxic and biodegradable.

5. Use according to claim 4, **characterized in that** the non-toxic and biodegradable anti-oxidants are chosen from zinc dialkyldithiocarbamates, alkyl thiocarbamates such as methyl dithiocarbamate, vitamin E (tocopherol) and its derivatives, sterically-hindered phenols such as 2,6-di-*tert*-butyl-4-methyl-phenol or similarly hindered phenols in which the methyl group in position 4 is replaced by an upper aliphatic alkyl group, and dialkyl trisulphides.

6. Use according to claim 4, **characterized in that** the non-toxic and biodegradable anti-corrosion/anti-rust agent or agents are chosen from derivatives of succinic acid such as alkyl succinic acids and partial esters of succinic acid, and neutral calcium alkylbenzene sulphonates.

7. Use according to claim 4, **characterized in that**, as dispersing agent, buffering (pH regulator) agent and anti-wear agent, a poly(aspartic acid) is used with a weight-average molecular weight comprised between 1,000 and 10,000.

8. Use according to claim 4, **characterized in that**, as anti-wear agent, zinc dialkyldithiocarbamates, sulphurized olefins, sulphurized unsaturated fatty acid esters, sulphurized jojoba oil and vegetable oils which are able to be sulphurized by trapping and transfer of sulphur originating from the fuel, are used.

9. Use according to claim 4, **characterized in that** the non-toxic and biodegradable anti-foaming agents are chosen from polydimethylsiloxanes.

10. Use according to any one of the preceding claims, **characterized in that** the content of non-toxic and biodegradable functional additives of the functional liquids prepared using the base liquid is comprised between 1 and 20 % by weight, preferably between 2 and 12 % by weight relative to the base fluid.

11. Use according to any one of the preceding claims, **characterized in that** said prepared functional fluids are chosen from engine oil, gear lubricant oil, automatic-transmission fluids, power-steering fluid, shock-absorber hydraulic fluid, brake fluid and coolant.

## Patentansprüche

1. Verwendung, für die Gesamtheit der funktionellen Fluide eines Kraftfahrzeuges, eines einzigen und selben Grundfluids, umfassend ein Copolymer aus Ethylenoxid (EO) und Propylenoxid (PO) mit einer durchschnittlichen gewichtsmäßigen molaren Masse zwischen 300 und 1200 und mit einem Gewichtsverhältnis EO/PO zwischen 30/70 und 90/10, einer unter 7 % liegenden Flüchtigkeit (Noack-Flüchtigkeit, gemessen gemäß DIN 51-581), einem über 140 liegenden Viskositätskoeffizienten, einem unter minus 20° C liegenden Fließpunkt und einer über 70 % liegenden biologischen Abbaubarkeit gemäß CEC L-33-A-94, welchem ein oder mehrere funktionelle, nicht-toxische und biologisch abbaubare Additive hinzugefügt sind, die der spezifischen Funktion angepasst sind.

2. Verwendung gemäß einem der vorhergehenden Ansprüche, **gekennzeichnet durch** die Tatsache, dass die Copolymere EO/PO eine Flüchtigkeit (Noack-Flüchtigkeit, gemessen gemäß DIN 51581) aufweisen, die geringer als 4 % ist.

3. Verwendung gemäß einem der vorhergehenden Ansprüche, **gekennzeichnet durch** die Tatsache, dass die Copolymere EO/PO einen Fließpunkt aufweisen, der geringer als minus 30° C ist und ganz insbesondere geringer als minus 40° C ist.

4. Verwendung gemäß einem der vorhergehenden Ansprüche, **gekennzeichnet durch** die Tatsache, dass die funktionellen Additive aus den Anti-Oxidationsmitteln, den Anti-Korrosions-/Anti-Rostmitteln, den pH-Regulierungsmitteln (Puffer), den Anti-Abnutzungsmitteln, den Anti-Hydrolysemitteln, den Anti-Schaummitteln und den Dispersionsmitteln ausgewählt sind, die alle nicht-toxisch und biologisch abbaubar sind.

5. Verwendung gemäß Anspruch 4, **gekennzeichnet durch** die Tatsache, dass die nicht-toxischen und biologisch abbaubaren Anti-Oxidationsmittel aus den Dialkyldithiocarbamatzinken, den Thiocarbamatalkylen wie beispielsweise das Methyl-Dithiocarbamat, dem Vitamin E (Tocopherol) und deren Derivate, den sterisch gehinderten Phenolen wie beispielsweise dem 2,6-Di-Tert-Butyl-4-Methyl-Phenol oder ähnlichen gehinderten Phenolen, in denen die Methylgruppe in der Position 4 **durch** eine höhere aliphatische Alkylgruppe ersetzt ist, und den Dialkyl-Trisulfaten ausgewählt werden.

6. Verwendung gemäß Anspruch 4, **gekennzeichnet durch** die Tatsache, dass das oder die nicht-toxischen und biologisch abbaubaren Anti-Korrosions-/Anti-Rostmittel ausgewählt werden aus den Bernsteinsäurederivaten, wie beispielsweise die Alkyl-Bernsteinsäuren und die Teilester-Bernsteinsäuren, und die Alkylbenzensulfonate des neutralen Calciums.

7. Verwendung gemäß Anspruch 4, **gekennzeichnet durch** die Tatsache, dass als Dispersionsmittel, Puffermittel (pH-Regulator) und Anti-Abnutzungsmittel eine poly(aspatische Säure) mit einer durchschnittlichen gewichtsmäßigen molaren Masse zwischen 1000 und 10 000 verwendet wird.

8. Verwendung gemäß Anspruch 4, **gekennzeichnet durch** die Tatsache, dass man als Anti-Abnutzungsmittel Zink-Dialkyldithiocarbamate, geschwefelte Olefine, Ester aus ungesättigten, geschwefelten Fettsäuren, geschwefeltes Jojobaöl und Pflanzenöle, die dazu geeignet sind, **durch** Einfangen und Übertragen von vom Treibstoff stammendem Schwefel geschwefelt zu werden, verwendet.

9. Verwendung gemäß Anspruch 4, **gekennzeichnet durch** die Tatsache, dass das oder die nicht-toxischen und biologisch abbaubaren AntiSchaummittel ausgewählt werden aus den Polydimethylsiloxanen.

10. Verwendung gemäß einem der vorhergehenden Ansprüche, **gekennzeichnet durch** die Tatsache, dass der Gehalt der ausgehend von der Grundflüssigkeit hergestellten funktionellen Flüssigkeiten an nicht-toxischen und biologisch abbaubaren funktionellen Additiven gewichtsmäßig zwischen 1 und 20 % liegt, vorzugsweise gewichtsmäßig zwischen zwei und 12 % in Bezug zur Grundflüssigkeit.

11. Verwendung gemäß einem der vorhergehenden Ansprüche, **gekennzeichnet durch** die Tatsache, dass die hergestellten funktionellen Fluide ausgewählt werden aus dem Motoröl, dem Getriebeöl, dem Öl für automatische Getriebe, dem Öl für die Servolenkung, dem hydraulischen Fluid für die Stoßdämpfer, der Bremsflüssigkeit und der Kühlflüssigkeit.
